# EUROPÄISCHE PATENTSCHRIFT

(11) **EP 2 576 863 B1**
(45) Veröffentlichungstag und Bekanntmachung des Hinweises auf die Patenterteilung: **18.03.2020**
(21) Anmeldenummer: 11723054.0
(22) Anmeldetag: 31.05.2011
(51) Int. Cl.: C23C 24/04, C23C 24/08

(54) **VERFAHREN ZUM HERSTELLEN EINER SCHICHT MITTELS KALTGASSPRITZEN UND VERWENDUNG EINER SOLCHEN SCHICHT**
METHOD FOR PRODUCING A LAYER BY MEANS OF COLD SPRAYING AND USE OF SUCH A LAYER
PROCÉDÉ DE RÉALISATION D'UNE COUCHE PAR INJECTION DE GAZ FROID ET UTILISATION D'UNE TELLE COUCHE

(30) Priorität: 31.05.2010 DE 102010022597
(43) Veröffentlichungstag der Anmeldung: 10.04.2013
(73) Patentinhaber: Siemens Aktiengesellschaft, 80333 München (DE)
(72) Erfinder: ARNDT, Axel, 10961 Berlin (DE); DOYE, Christian, 13156 Berlin (DE); STIER, Oliver, 12163 Berlin (DE); ULLRICH, Raymond, 14621 Schönwalde (DE)
(86) Internationale Anmeldenummer: PCT/EP2011/058919
(87) Internationale Veröffentlichungsnummer: WO 2011/151313

(56) Entgegenhaltungen:
- EP-A1- 1 897 972
- EP-A1- 1 921 181
- EP-A2- 2 072 634
- WO-A1-2011/015187
- WO-A2-2005/079209
- US-A1- 2007 240 603
- D Helfritch ET AL: "A Model Study of Powder Particle Size Effects in Cold Spray Deposition", , 1 December 2008 (2008-12-01), XP055579986, Retrieved from the Internet: URL:https://pdfs.semanticscholar.org/8a89/ 5ecf63333374a21d8cf6cd802904da307a5f.pdf

## Beschreibung

Die Erfindung betrifft ein Verfahren zum Erzeugen einer gegen abrasiven Verschleiß, beispielsweise Partikelerosion, beständigen Schicht auf einem Werkstück durch Kaltgasspritzen. Bei diesem Verfahren werden Partikel zur zu beschichtenden Oberfläche des Substrates hin beschleunigt und bleiben an der Auftreffstelle am Substrat haften. Auf diesem Wege entsteht eine kaltgasgespritzte Schicht, wobei die Erfindung weiterhin eine Verwendung einer solchen porösen Schicht betrifft. Vorzugsweise wird zum Kaltgasspritzen, welches auch als kinetisches Spritzen bezeichnet wird, eine Kaltgasspritzanlage verwendet, die eine Gasheizeinrichtung zum Erhitzen eines Gases aufweist. An die Gasheizeinrichtung wird eine Stagnationskammer angeschlossen, die ausgangsseitig mit einer konvergent-divergenten Düse, vorzugsweise einer Lavaldüse verbunden wird. Konvergent-divergente Düsen weisen einen zusammenlaufenden Teilabschnitt sowie einen sich aufweitenden Teilabschnitt auf, die durch einen Düsenhals verbunden sind. Die konvergent-divergente Düse erzeugt ausgangsseitig einen Pulverstrahl in Form eines Gasstroms mit darin befindlichen Partikeln mit hoher Geschwindigkeit, so dass die kinetische Energie der Partikel ausreicht, damit diese auf der zu beschichtenden Oberfläche haften bleiben.

Die Herstellung einer gegen abrasiven Verschleiß beständigen Schicht ist beispielsweise durch R. S. Lima et al., "Microstructural Characteristics of Cold-Sprayed Nanostructured WC-Co-Coatings", Thin Solid Films 416 (2002), S. 129 - 135 beschrieben. Die dort beschriebene Schicht weist ein feines Gefüge auf, welches als nanostrukturiertes WC-Co-Coating bezeichnet wird. Dieses lässt sich durch Kaltgasspritzen auf einem Substrat abscheiden, wobei wegen des Gefügeanteils WC eine hohe Härte und damit ein hoher Widerstand gegen abrasiven Verschleiß entsteht.

Allerdings ist der Verschleiß einer solchen harten Schicht in erster Linie davon abhängig, wie hart die Teilchen in dem abrasiven Medium sind. Sofern das abrasive Medium selbst eine ähnliche Härte wie WC aufweist, ist bei Verwendung von WC enthaltenen Verschleißschutzschichten ebenfalls ein vergleichsweise hoher abrasiver Verschleiß festzustellen. Aus der EP 1 921 181 A1 ist ein Verfahren zum Auftragen von abrasivem Material auf ein Dichtungsuntermaterial beschrieben, um eine abreibbare Dichtung mit einem niedrigen abrasiven Verschleißwiderstand zwischen rotierenden und stationären Komponenten von Turbinen zu bilden, wobei Kaltgasspritzen zum Steuern der Dichte, Porosität und Dicke der Dichtungsschicht eingesetzt wird.

US 2007/0240603 A1 offenbart ein beschichtetes Element, auf dem eine poröse Metallüberzugsschicht gebildet wird, und ein Verfahren zu deren Herstellung. In der wissenschaftlichen Arbeit "A model study of powder particle size effects in cold spray deposition" (D. Helfrich und V. Champagne) wird ein experimentelles Modell der Auswirkung der Pulvergröße auf die Abscheidungseffizienz bei einem Kaltspritzverfahren vorgestellt.

Die Aufgabe der Erfindung liegt darin, ein Verfahren zum Erzeugen einer gegen abrasiven Verschleiß beständigen Schicht anzugeben, mit dem sich Schichten erzeugen lassen, die einen vergleichsweise hohen abrasiven Verschleißwiderstand aufweisen.

Diese Aufgabe wird mit dem eingangs genannten Verfahren erfindungsgemäß dadurch gelöst, dass die Partikel aus Zn und/oder Sn und/oder Cu und/oder einer zumindest eines dieser Metalle als Hauptbestandteil enthaltenen Legierung bestehen. Außerdem wird die Geschwindigkeit der auf das Substrat auftreffenden Partikel so eingestellt, dass die sich aus diesen Partikeln ausbildende Schicht porös ist und die Korngröße des Schichtgefüges im Wesentlichen der Partikelgröße entspricht. Damit liegen die Poren, die sich im Gefüge der Schicht ausbilden, genau zwischen den Partikeln, während die Partikel durch Einstellung der Verfahrensparameter beim Kaltgasspritzen in ihrer Form weitgehend erhalten bleiben. Durch die vergleichsweise hohe Porosität des Beschichtungsergebnisses entsteht sozusagen ein lockeres Metallgefüge, wobei die ausgewählten Metalle ein duktiles Verhalten an den Tag legen. Wird die beständige Schicht im Folgenden beispielsweise durch Partikelerosion beansprucht, so kommt es zunächst zu einer plastischen Verformung der Partikel in der Schicht, die zwar zu einer Verfestigung des Gefüges und zu einer Verringerung von dessen Porosität führt, jedoch gewährleistet, dass durch den Angriff der abrasiven Partikel nur ein geringer Materialabtrag der Schicht zu beobachten ist. Man kann die Beanspruchung der beständigen Schicht durch die Partikel also als eine Art Mikroschmieden bezeichnen, wobei die plastische Verformung der Partikel im Gefüge der beständigen Schicht dazu führt, dass ein Materialabtrag weitgehend vermieden wird.

Hierin liegt ein überraschender Effekt, der der erfindungsgemäß hergestellten porösen Schicht mit einer hohen Duktilität zugrunde liegt. Anstatt, wie durch R.S. Lima et al. angegeben, eine Verschleißschutzschicht mit einer möglichst hohen Härte zur Verfügung zu stellen, wird gemäß der vorliegenden Erfindung ein gegenteiliger Weg beschritten, nämlich die beständige Schicht so auszuführen, dass eine Beanspruchung durch ein abrasives Medium eine Verformung der Schicht erlaubt, um einen abrasiven Verschleiß dieser Schicht durch ein plastisches Ausweichen der betroffenen Schichtpartikel zu unterbinden.

Gemäß der Erfindung ist vorgesehen, dass die Partikel eine mittlere Partikelgröße von 2 bis 5 µm aufweisen. Als Partikelgröße im Sinne der Erfindung soll der mittlere Durchmesser der Partikel verstanden werden, welcher sich nach bekannten Verfahren statistisch ermitteln lässt. Auch Partikel, die nicht rund sind, weisen einen solchen mittleren Durchmesser auf, so dass deren Partikelgröße angegeben werden kann. Die Wahl von verhältnismäßig feinen Partikeln führt vorteilhaft zu einer Mikroporosität der Schicht, so dass diese nach dem oben beschriebenen Mechanismus durch plastische Verformung des porösen Partikelverbundes besonders wirkungsvoll einer Partikelerosion widerstehen kann.

Gemäß einer anderen Ausgestaltung der Erfindung ist vorgesehen, dass vor dem Aufbringen der Schicht eine Haftvermittlerschicht, insbesondere eine Schicht aus Ni, auf das Substrat aufgebracht wird, welche die Schicht durch Ausbildung gemeinsamer Diffusionszonen oder intermetallischer Phasen festhält. Hiermit lässt sich vorteilhaft die Haftung der Schicht auf dem Substrat durch Ausbildung von Diffusionszonen oder intermetallischen Phasen verbessern, damit die Beanspruchung durch das abrasive Medium nicht zu einem Abplatzen der Schicht führt. Diese Maßnahme ermöglicht insbesondere auch die Aufbringung der beständigen Schicht auf Substraten, welche an sich für die ausgewählten Metalle einen schlechten Untergrund bilden. Auf der Haftvermittlerschicht, welche selbst gut auf dem Substrat haftet, lässt sich dann die beständige Schicht mit einer guten Haftung abscheiden.

Weiterhin ist es möglich eine poröse kaltgasgespritzte Schicht, die aus Zn und/oder Sn und/oder Cu und/oder einer zumindest eines dieser Metalle als Hauptbestandteil enthaltenen Legierung besteht, als Schutzschicht auf einem gegen abrasiven Verschleiß zu schützenden Werkstück zu verwenden, wobei sich zwischen den kaltgasgespritzten Partikeln Poren befinden. Eine solche Verwendung beinhaltet also, dass die Schicht auf dem betreffenden Werkstück durch Kaltgasspritzen hergestellt wird. Mit der Verwendung der kaltgasgespritzten Schicht im Sinne der Erfindung werden die oben bereits genannten Vorteile erreicht. Hierbei wird, wie bereits erwähnt, der Weg beschritten, dass als beständige Schicht gegen abrasiven Verschleiß eine vergleichsweise weiche, duktile Schicht verwendet wird und nicht eine harte Verschleißschutzschicht, wobei der überraschende Effekt ausgenutzt wird, dass eine weiche, duktile Schicht dem Angriff durch das abrasive Medium durch plastische Verformung ausweichen kann, weswegen ein Schichtabtrag vorteilhaft verringert wird.

Gemäß einer Ausgestaltung der Erfindung ist vorgesehen, dass das Werkstück aus einem Metall oder einer Metalllegierung besteht, das/die edler ist als das Material der Partikel. Mit anderen Worten soll das Metall oder die Metalllegierung des Werkstücks in der elektrochemischen Spannungsreihe ein größeres Standardwasserstoffelektrodenpotential aufweisen als das Material, aus dem die Partikel sind. Hierdurch wird vorteilhaft erreicht, dass die erfindungsgemäße Schicht gleichzeitig einen sog. kathodischen Korrosionsschutz für das Substrat darstellt. Auch wenn die Schicht durch den fortschreitenden abrasiven Verschleiß an einigen Stellen des Werkstücks vollständig abgetragen sein sollte, so gewährleistet die verletzte Schicht weiterhin einen Korrosionsschutz, da diese dann als Opferanode wirkt. Mit anderen Worten wird ein elektrochemischer Angriff des Werkstücks dadurch verhindert, dass sich das unedlere Metall der Schicht auflöst, wodurch das Material des Werkstücks geschützt wird.

Weitere Einzelheiten der Erfindung werden nachfolgend anhand der Zeichnung beschrieben. Gleiche oder sich entsprechende Zeichnungselemente sind in den einzelnen Figuren mit jeweils den gleichen Bezugszeichen versehen und werden nur insoweit mehrfach erläutert, wie sich Unterschiede zwischen den einzelnen Figuren ergeben. Es zeigen:
- Figur 1: einen schematischen Schnitt durch ein Ausführungsbeispiel der erfindungsgemäßen Schicht und
- Figuren 2 bis 7: Aufsichten auf die Oberfläche eines Ausführungsbeispiels der erfindungsgemäßen Schicht, die verschiedene Verschleißstadien der Oberfläche Partikelerosion darstellen, jeweils schematisch und als Fotografie.

Anhand von Figur 1 lassen sich die Verfahrensschritte eines Ausführungsbeispiels des erfindungsgemäßen Verfahrens darstellen. Auf einem Werkstück 11 ist mittels Kaltgasspritzens zunächst eine Haftvermittlerschicht 12 aufgebracht worden, die aus Nickel besteht. Alternativ könnte diese Schicht auch elektrochemisch aufgebracht werden. In einem weiteren Schritt wird durch Kaltgasspritzen eine beständige Schicht 13 aufgebracht, welche aus Partikeln 14 besteht. Diese lassen sich in ihrer Kontur im Schnitt gemäß Figur 1 noch deutlich erkennen, da die Parameter des Kaltgasspritzens so eingestellt werden, dass die Partikel 14 sich beim Aufprall auf das Werkstück 11 (Substrat) kaum verformen. Allerdings ist der kinetische Energieeintrag in die Partikel genügend groß, damit diese auf der Haftvermittlerschicht 12 bzw. auf benachbarten Partikel 14 haften bleiben. Zwischen den Partikeln bilden sich Poren 15 aus, welche zu einem lockeren Schichtgefüge führen.

Der Figur 1 lässt sich weiterhin schematisch der Mechanismus entnehmen, wie die Schicht 13 auf eine Beanspruchung durch ein abrasives Teilchen 16 reagiert. Dieses verformt die beanspruchten Partikel 14 plastisch, wobei gleichzeitig die Poren zwischen diesen Partikeln geschlossen werden. Es verbleibt eine Vertiefung 17 in Form eines Kraters oder Kratzers, wobei jedoch hierbei das Schichtmaterial nicht oder nur kaum abgetragen wird, sondern der Beanspruchung durch das abrasive Teilchen 16 unter plastischer Verformung ausweicht.

Unter Verwendung eines sogenannten HZO-Farbenzinkstaubs superfein der Fa. Norzinco GmbH mit Partikelgrößen zwischen 2 und 5 µm wurde durch Kaltgasspritzen eine beständige Schicht hergestellt. Die hergestellte Oberfläche lässt sich Figur 2 bzw. 5 entnehmen. Zu erkennen sind an der Oberfläche noch die Partikel 14, wobei auch Poren zwischen den Partikeln erkennbar sind.

Die erzeugte Schichtoberfläche wurde durch Sandstrahlen behandelt, wobei Korund mit einer mittleren Partikelgröße von 120 µm verwendet wurde. Wie Figur 3 bzw. 6 zu entnehmen ist, bewirken die ersten Korund-Partikel 16, die die Oberfläche streifen, Kratzer 18, welche Vertiefungen 17 erzeugen, wie sie in Figur 1 schematisch dargestellt sind.

Wird die Oberfläche über einen längeren Zeitraum durch Sandstrahlen beansprucht, so entsteht ein Oberflächenbild gemäß Figur 4 bzw. 7. Es wird deutlich, dass die verschiedenen Kratzer 18, die durch die Korund-Partikel 16 erzeugt werden, sich überlagern und überschneiden. Hierdurch wird deutlich, dass auch eine mehrfache plastische Verformung des Schichtwerkstoffes möglich ist, auch wenn die ursprüngliche Oberflächenbeschaffenheit, bestehend aus Partikeln 14, nach einem längeren Angriff durch das abrasive Medium nicht mehr zu erkennen ist. Dennoch ist auch in diesem Stadium der Beanspruchung der abrasive Abtrag an Zink noch relativ gering.

## Patentansprüche

1. Verfahren zum Erzeugen einer gegen abrasiven Verschleiß widerstandsfähigen Schicht (13) auf einem als Substrat verwendeten Werkstück (11) durch Kaltgasspritzen, bei dem Partikel (14) zur zu beschichtenden Oberfläche des Substrates hin beschleunigt werden und an der Auftreffstelle am Substrat haften bleiben,
wobei die Partikel (14) aus Zn und/oder Sn und/oder Cu und/oder einer zumindest eines dieser Metalle als Hauptbestandteil enthaltenden Legierung bestehen,
wobei die Parameter des Kaltgasspritzens so eingestellt werden, dass die Partikel mit einer Geschwindigkeit auf das Substrat auftreffen, dass die sich ausbildende Schicht porös ist und die Korngröße des Schichtgefüges im Wesentlichen der Partikelgröße entspricht, und wobei
die Partikel (14) eine mittlere Partikelgröße von 2 bis 5 µm aufweisen.

2. Verfahren nach Anspruch 1,
**dadurch gekennzeichnet,**
**dass** vor dem Aufbringen der Schicht (13) eine Haftvermittlerschicht (12), insbesondere eine Schicht aus Ni, auf das Substrat aufgebracht wird, welche die Schicht (13) durch Ausbildung gemeinsamer Diffusionszonen oder intermetallischer Phasen festhält.

3. Verfahren nach einem der vorangehenden Ansprüche,
**dadurch gekennzeichnet,**
**dass** das Werkstück (11) aus einem Metall oder einer Metalllegierung besteht, dass die elektrochemisch edler ist als das Material der Partikel (14).

## Claims

1. Method for generating a layer (13) that is resistant to abrasive wear on a workpiece (11) used as a substrate by cold gas spraying, in which particles (14) are accelerated toward the surface of the substrate to be coated and remain adhering to the substrate at the point of impingement,
wherein the particles (14) consist of Zn and/or Sn and/or Cu and/or an alloy containing at least one of these metals as a main constituent,
wherein the parameters of the cold gas spraying are configured such that the particles impinge on the substrate at a speed such that the layer forming is porous and the grain size of the layer structure corresponds substantially to the particle size, and wherein the particles (14) have an average particle size of 2 to 5 µm.

2. Method according to Claim 1,
**characterized**
**in that**, before the layer (13) is applied, an adhesion promoting layer (12), in particular a layer of Ni, is applied to the substrate, having the effect of fixing the layer (13) by forming common diffusion zones or intermetallic phases.

3. Method according to one of the preceding claims,
**characterized**
**in that** the workpiece (11) consists of a metal or a metal alloy which is electrochemically nobler than the material of the particles (14).

## Revendications

1. Procédé de production d'une couche (13) apte à résister à l'usure par abrasion sur une pièce (11) utilisée comme substrat, par pulvérisation au gaz froid, dans lequel les particules (14) sont accélérées vers la surface à revêtir du substrat et restent collées au substrat au point d'incidence, les particules (14) étant en zinc et/ou en Sn et/ou en Cu et/ou en au moins un alliage contenant l'un de ces métaux comme constituant principal,
dans lequel on règle les paramètres de la pulvérisation au gaz froid, de manière à ce que les particules arrivent sur le substrat à une vitesse telle que la couche qui se forme soit poreuse et que la granulométrie de la texture de couche corresponde sensiblement à la dimension des particules, et
dans lequel
les particules (14) ont une dimension moyenne de 2 à 5 µm.

2. Procédé suivant la revendication 1,
**caractérisé**
**en ce qu'**avant le dépôt de la couche, on dépose une couche (12) d'agent adhésif, notamment une couche en Ni, sur le substrat, qui retient la couche (13) par formation de zones de diffusion communes ou de phases intermétalliques.

3. Procédé suivant l'une des revendications précédentes,
**caractérisé**
**en ce que** la pièce (11) est en un métal ou un alliage de métal, qui est plus noble électrochimiquement que le matériau des particules (14).
